# FASCICULE DE BREVET EUROPEEN

(11) **EP 2 171 112 B1**
(45) Date de publication et mention de la délivrance du brevet: **23.11.2011**
(21) Numéro de dépôt: 08830766.5
(22) Date de dépôt: 09.07.2008
(51) Int. Cl.: C22C 38/04, C22C 38/00, C21D 9/46

(54) **PROCEDE DE FABRICATION DE TÔLES D'ACIER A HAUTES CARACTERISTIQUES DE RESISTANCE ET DE DUCTILITE, ET TÔLES AINSI PRODUITES**
VERFAHREN ZUR HERSTELLUNG EINES STAHLBLECHS MIT SEHR HOHEN FESTIGKEITS- UND BIEGBARKEITSEIGENSCHAFTEN UND IN DIESEM VERFAHREN HERGESTELLTE BLECHE
METHOD FOR PRODUCING STEEL SHEETS HAVING HIGH RESISTANCE AND DUCTILITY CHARACTERISTICS, AND SHEETS THUS OBTAINED

(30) Priorité: 19.07.2007 EP 07290908
(43) Date de publication de la demande: 07.04.2010
(73) Titulaire: ArcelorMittal France, 93200 Saint Denis (FR)
(72) Inventeur: DRILLET, Pascal, F-57160 Rozerieulles (FR); ORMSTON, Damien, F-59240 Dunkerque (FR)
(74) Mandataire: Plaisant, Sophie Marie
(86) Numéro de dépôt international: PCT/FR2008/000993
(87) Numéro de publication internationale: WO 2009/034250

(56) Documents cités:
- EP-A- 1 764 423
- WO-A-2005/005670
- JP-A- 4 358 022
- JP-A- 10 096 042
- JP-A- 2003 321 739

## Description

L'invention concerne la fabrication de tôles ou de pièces laminées à chaud d'aciers dits « multiphasés », présentant simultanément une très haute résistance et une capacité de déformation permettant de réaliser des opérations de mise en forme à froid ou à tiède. L'invention concerne plus précisément des aciers à microstructure majoritairement bainitique présentant une résistance supérieure à 800 MPa et un taux d'allongement à rupture supérieur à 10%.

L'industrie automobile constitue en particulier un domaine privilégié d'application de ces tôles d'aciers laminées à chaud.

Il existe en particulier dans cette industrie un besoin continu d'allègement des véhicules et d'accroissement de la sécurité. C'est ainsi que l'on a proposé différentes familles d'aciers pour répondre aux besoins croissants :

On a tout d'abord proposé des aciers comportant des éléments de micro-alliage dont le durcissement est obtenu simultanément par précipitation et par affinement de la taille de grains. Le développement de ces aciers a été suivi par celui d'aciers « Dual-Phase » où la présence de martensite au sein d'une matrice ferritique permet d'obtenir une résistance supérieure à 450MPa associée à une bonne aptitude au formage à froid.

Pour obtenir des niveaux de résistance supérieurs, on a développé des aciers présentant un comportement « TRIP » (Transformation Induced Plasticity ») avec des combinaisons de propriétés (résistance-aptitude à la déformation) avantageuses : ces propriétés sont liées à la structure de ces aciers constituée d'une matrice ferritique comportant de la bainite et de l'austénite résiduelle. Sous l'effet d'une déformation, l'austénite résiduelle d'une pièce en acier TRIP se transforme progressivement en martensite, ce qui se traduit par une consolidation importante et retarde l'apparition d'une striction.

Pour atteindre simultanément un rapport limite d'élasticité/résistance élevé, une résistance encore plus importante, c'est à dire un niveau supérieur à 800 MPa, on a développé des aciers multiphasés à structure majoritairement bainitiques ; dans l'industrie automobile ou dans l'industrie générale, ces aciers sont utilisés avec profit pour la fabrication de pièces structurales. L'aptitude à la mise en forme de ces pièces requiert cependant simultanément un allongement suffisant. Cette exigence peut également être requise lorsque les pièces sont soudées puis mises en forme : dans ce cas, les joints soudés doivent présenter une aptitude suffisante à la mise en forme et ne pas conduire à des ruptures prématurées au niveau des assemblages.

JP 2003 321739 A décrit une tôle d'acier a haute caractéristiques de résistance et de ductilité et le procédé de fabrication de cette tôle. La composition de tôle comprend, les teneurs étant exprimées en poids: 0.03-0.1% C, 0.5-1.7% Mn, 0-0.1% Al, 0-2% Si, 0.1-0.5% Mo, 0-0.01% S, 0-0.06% P, 0-0.006% N, 0.01-0.15% V, 0.007-0.2% Ti, 0.005-0.02% Nb, reste Fe et d'impuretés inévitables résultant de l'élaboration. La microstructure est composée de 5-70% de bainite, le reste étant essentiellement de la ferrite.

La présente invention a pour but de résoudre les problèmes évoqués ci-dessus. Elle vise à mettre à disposition une tôle d'acier laminé à chaud présentant une résistance mécanique supérieure à 800 MPa conjointement avec un taux d'allongement à rupture supérieur à 10%, aussi bien en sens long qu'en sens travers par rapport au laminage.

L'invention vise également à mettre à disposition une tôle d'acier peu sensible à l'endommagement lors de la découpe par un procédé mécanique.

Elle vise également à disposer d'une tôle d'acier présentant une bonne aptitude à la mise en forme d'assemblages soudés fabriqués à partir de cet acier, en particulier d'assemblages obtenus par soudage LASER.

L'invention vise également à disposer d'un procédé de fabrication d'une tôle d'acier à l'état non revêtu, électrozingué ou galvanisé, ou aluminié. Ceci nécessite donc que les caractéristiques mécaniques de cet acier soient peu sensibles aux cycles thermiques associés aux procédés de revêtement de zinc au trempé en continu.

L'invention vise également à disposer d'une tôle ou pièce d'acier laminé à chaud disponible même en faible épaisseur, c'est à dire par exemple entre 1 et 5mm. La dureté à chaud de l'acier ne doit donc pas être trop élevée pour faciliter le laminage.

Dans ce but, l'invention a pour objet une tôle ou une pièce d'acier laminée à chaud de résistance supérieure à 800 MPa, d'allongement à rupture supérieur à 10%, dont la composition comprend, les teneurs étant exprimées en poids :
0,050% ≤ C ≤ 0,090%, 1% ≤ Mn ≤ 2%, 0,015% ≤ Al ≤ 0,050 %, 0,1%≤Si ≤ 0,3%, 0,10% ≤ Mo ≤ 0,40%, S ≤ 0,010%, P≤ 0,025%, 0,003%≤N≤0,009%, 0, 12% ≤ V ≤ 0,22%, Ti≤ 0,005%, Nb≤ 0,020% et à titre optionnel, Cr≤ 0,45%, le reste de la composition étant constitué de fer et d'impuretés inévitables résultant de l'élaboration, la microstructure de la tôle ou de la pièce d'acier comprenant, en fraction surfacique, au moins 80% de bainite supérieure, le complément éventuel étant constitué de bainite inférieure, de martensite et d'austénite résiduelle, la somme des teneurs en martensite et en austénite résiduelle étant inférieure à 5%.

La composition de l'acier comprend préférentiellement, la teneur étant exprimée en poids : 0,050% ≤ C ≤ 0,070%

A titre préféré, la composition comprend, la teneur étant exprimée en poids : 0,070% <C ≤ 0,090%

Selon un mode préféré, la composition comprend : 1,4% ≤ Mn ≤ 1,8%.

A titre préféré, la composition comprend : 0,020% ≤ Al ≤ 0,040 %.

La composition de l'acier comprend préférentiellement : 0,12% ≤ V ≤ 0,16 %. Selon un mode préféré, la composition de l'acier comprend 0,18% ≤ Mo ≤ 0,30 %.

A titre préféré, la composition comprend : Nb ≤ 0,005 %

Préférentiellement, la composition comprend : 0,20% ≤ Cr ≤ 0,45%

Selon un mode particulier, la tôle ou la pièce est revêtue d'un revêtement à base de zinc ou à base d'aluminium.

L'invention a également pour objet une pièce d'acier avec une composition et une microstructure définie ci-dessus, caractérisée en ce qu'elle est obtenue par chauffage à une température T comprise entre 400 et 690°C puis un emboutissage à tiède dans un domaine de température compris entre 350°C et (T-20°C), puis un refroidissement ultérieur jusqu'à la température ambiante.

L'invention a également pour objet un assemblage soudé par faisceau à haute densité d'énergie réalisé à partir d'une tôle ou pièce d'acier selon l'un des modes ci-dessus.

L'invention a également pour objet un procédé de fabrication d'une tôle ou d'une pièce d'acier laminée à chaud de résistance supérieure à 800 MPa, d'allongement à rupture supérieur à 10%, selon lequel on approvisionne un acier de composition ci-dessus, on coule un demi-produit qu'on porte à une température supérieure à 1150°C. On lamine à chaud le demi-produit jusqu'à une température T_{FL} dans un domaine de température où la microstructure de l'acier est entièrement austénitique de façon à obtenir une tôle. On refroidit ensuite celle-ci à une vitesse de refroidissement V_{R} comprise 75 et 200°C/s, puis on bobine la tôle à une température T_{bob} comprise entre 500 et 600°C. Selon un mode préféré, la température de fin de laminage T_{FL} est comprise entre 870 et 930°C.

A titre préférentiel, la vitesse de refroidissement V_{R} est comprise entre 80 et 150°C/s.

Préférentiellement, la tôle est décapée, puis optionnellement skin-passée, puis revêtue de zinc ou d'alliage de zinc.

Selon un mode préféré, le revêtement est réalisé en continu au trempé.

L'invention a également pour objet un procédé de fabrication d'une pièce emboutie à tiède, selon lequel on approvisionne une tôle d'acier selon l'une des caractéristiques ci-dessus, ou fabriquée par un procédé selon l'une des caractéristiques ci-dessus, puis on découpe ladite tôle pour obtenir un flan. On chauffe partiellement ou totalement le flan à une température T comprise entre 400 et 690°C où l'on effectue un maintien d'une durée inférieure à 15 minutes de façon à obtenir un flan chauffé, puis on emboutit le flan chauffé à une température comprise entre 350 et T-20°C, pour obtenir une pièce que l'on refroidit la pièce jusqu'à la température ambiante avec une vitesse V'_{R}

Selon un mode particulier, la vitesse V'_{R} est comprise entre 25 et 100°C/s.

L'invention a également pour objet l'utilisation d'une tôle d'acier laminée à chaud selon l'un des modes ci-dessus, ou fabriquée par un procédé selon l'un des modes ci-dessus pour la fabrication de pièces de structure ou d'éléments de renfort, dans le domaine automobile.

D'autres caractéristiques et avantages de l'invention apparaîtront au cours de la description ci-dessous, donnée à titre d'exemple et faite en référence aux figures annexées ci-jointes selon lesquelles :
- La figure 1 illustre l'influence de la teneur en carbone sur l'allongement en sens long de soudures de raboutage réalisées par faisceau LASER
- La figure 2 illustre la microstructure d'une tôle ou pièce d'acier selon l'invention
- La figure 3 illustre la microstructure d'une pièce d'acier emboutie à tiède selon l'invention

En ce qui concerne la composition chimique de l'acier, le carbone joue un rôle important sur la formation de la microstructure et sur les propriétés mécaniques.

Selon l'invention, la teneur en carbone est comprise entre 0,050 et 0,090% en poids : Au dessous de 0,050%, une résistance suffisante ne peut pas être obtenue. Au delà de 0,090%, la microstructure formée est constituée majoritairement de bainite inférieure, cette structure étant caractérisée par la présence de carbures précipités au sein des lattes de ferrite bainitique : la résistance mécanique ainsi obtenue est élevée mais l'allongement est alors notablement réduit.

Selon un mode particulier de l'invention, la teneur en carbone est comprise entre 0,050 et 0,070%. La figure 1 illustre l'influence de la teneur en carbone sur l'allongement en sens long de soudures de raboutage par faisceau LASER : un allongement à rupture particulièrement élevé, de l'ordre de 17 à 23% est associé à une teneur en carbone allant de 0,050 à 0,070%. Ces valeurs d'allongement élevées permettent d'assurer que des tôles soudées par LASER pourront être embouties de façon satisfaisante, même en tenant compte d'éventuelles imperfections locales telles que des singularités géométriques de cordons de soudure entraînant des concentrations de contraintes, ou des microporosités au sein du métal fondu. Par rapport à des aciers à 0,12%C de l'art antérieur, il était attendu que la réduction du carbone améliore la soudabilité. Cependant, on a mis en évidence qu'un abaissement important de la teneur en carbone permet non seulement d'obtenir un allongement à rupture élevé, mais encore de maintenir simultanément la résistance mécanique à un niveau supérieur à 800MPa, ce qui n'était pas attendu pour des teneurs aussi basses que 0,050%C.

Selon un autre mode préféré, la teneur en carbone est supérieure à 0,070% et inférieure ou égale à 0,090% : même si cette gamme ne conduit pas à une ductilité aussi élevée, l'allongement à rupture des soudures LASER est supérieure à 15% et reste comparable à celui de la tôle d'acier de base.

En quantité comprise entre 1 et 2% en poids, le manganèse augmente la trempabilité et permet d'éviter la formation de ferrite au refroidissement après laminage. Le manganèse contribue également à désoxyder l'acier lors de l'élaboration en phase liquide. L'addition de manganèse participe également à un durcissement efficace en solution solide et à l'obtention d'une résistance accrue. Préférentiellement, le manganèse est compris entre 1,4 et 1,8% : on forme de la sorte une structure totalement bainitique sans risque d'apparition de structure en bandes néfaste.

Dans une gamme de teneurs comprises entre 0,015% et 0,050%, l'aluminium est un élément efficace pour la désoxydation de l'acier. Cette efficacité est obtenue de façon particulièrement économique et stable lorsque la teneur en aluminium est comprise entre 0,020 et 0,040%.

En quantité supérieure ou égale à 0,1%, le silicium contribue à la désoxydation en phase liquide et au durcissement en solution solide. Une addition de silicium au delà de 0,3% provoque cependant la formation d'oxydes fortement adhérents et l'apparition éventuelle de défauts de surface, dus notamment à un manque de mouillabilité dans les opérations de galvanisation au trempé.

En quantité supérieure ou égale à 0,10%, le molybdène retarde la transformation bainitique lors du refroidissement après laminage, contribue au durcissement par solution solide et affine la taille des lattes bainitiques. Selon l'invention, la teneur en molybdène est inférieure ou égale à 0,40% pour éviter la formation excessive de structures de trempe. Cette teneur limitée en molybdène permet également d'abaisser le coût de fabrication.

Selon un mode préféré, la teneur en molybdène est supérieure ou égale à 0,18% et inférieure ou égale à 0,30%. De la sorte, le niveau est idéalement ajusté pour éviter la formation de ferrite ou de perlite dans la tôle d'acier sur la table de refroidissement après laminage à chaud.

En quantité supérieure à 0,010%, le soufre tend à précipiter en quantité excessive sous forme de sulfures de manganèse qui réduisent fortement l'aptitude à la mise en forme.

Le phosphore est un élément connu pour ségréger aux joints de grains. Sa teneur doit être limitée à 0,025% de façon à maintenir une ductilité à chaud suffisante.

A titre optionnel, la composition peut comporter du chrome en quantité inférieure ou égale à 0,45%. Grâce aux autres éléments de la composition et au procédé selon l'invention, sa présence n'est cependant pas absolument nécessaire, ce qui présente l'avantage d'éviter des additions coûteuses.

Une addition de chrome entre 0,20 et 0,45% peut être effectuée en complément des autres éléments augmentant la trempabilité : au dessous de 0,20%, l'effet sur la trempabilité n'est pas assez marqué. Au delà de 0,45%, la revêtabilité peut être diminuée.

Selon l'invention, l'acier contient moins de 0,005%Ti et moins de 0,020%Nb Dans le cas contraire, ces éléments fixent une quantité trop importante d'azote sous forme de nitrures ou de carbonitrures. Il ne reste pas alors suffisamment d'azote disponible pour précipiter avec le vanadium. De plus, une précipitation excessive de niobium augmenterait la dureté à chaud et ne permettrait pas aisément la réalisation de tôles laminées à chaud de faible épaisseur.

Selon un mode particulièrement économique, la teneur en niobium est inférieure à 0,005%

Le Vanadium est un élément important selon l'invention : l'acier contient une teneur en vanadium comprise entre 0,12 et 0,22%. Par rapport à un acier sans vanadium, l'augmentation de la résistance grâce à une précipitation durcissante de carbonitrures peut aller jusqu'à 300MPa. Au dessous de 0,12%, on ne note pas d'effet significatif sur les caractéristiques mécaniques de traction. Au delà de 0,22% de vanadium, dans les conditions de fabrication selon l'invention, on note une saturation de l'effet sur les caractéristiques mécaniques. Une teneur inférieure à 0,22% permet donc d'obtenir des caractéristiques mécaniques élevées de façon très économique par rapport à des aciers qui comporteraient des teneurs plus élevées en vanadium.

Pour une teneur en vanadium comprise entre 0,13 et 0,15%, on obtient un affinement de la microstructure et un durcissement structural tout particulièrement efficaces.

Selon l'invention, la teneur en azote est supérieure ou égale à 0,003% pour obtenir une précipitation de carbonitrures de vanadium en quantité suffisante. Cependant, la teneur en azote est inférieure ou égale à 0,009% pour éviter la présence d'azote en solution solide ou la formation de carbonitrures de taille plus importante, qui réduiraient la ductilité.

Le reste de la composition est constitué d'impuretés inévitables résultant de l'élaboration, telles que par exemple Sb, Sn, As.

La microstructure de la tôle ou pièce d'acier selon l'invention est constituée :
- d'au moins 80% de bainite supérieure, cette structure étant constituée de lattes de ferrite bainitique et de carbures situés entre ces lattes, la précipitation intervenant lors de la transformation bainitique. Cette matrice présente des propriétés de résistance élevées combinées à une ductilité importante. Très préférentiellement, la microstructure est constituée d'au moins 90% de bainite supérieure : la microstructure est alors très homogène et permet d'éviter une localisation des déformations.
- en complément éventuel, la structure contient :
- De la bainite inférieure, dont la précipitation de carbures intervient au sein des lattes ferritiques ; par rapport à la bainite supérieure, la bainite inférieure présente une résistance un peu plus importante mais une ductilité moins grande.
- Eventuellement de la martensite. Celle-ci est fréquemment associée à de l'austénite résiduelle sous forme de composés « M-A » (martensite-austénite résiduelle) La teneur totale en martensite et en austénite résiduelle doit être limitée à 5% pour ne pas diminuer la ductilité.

Les pourcentages microstructuraux ci-dessus correspondent aux fractions surfaciques que l'on peut mesurer sur des coupes polies et attaquées.

La microstructure ne comporte donc pas de ferrite primaire ou proeutectoïde : elle présente alors une grande homogénéité puisque l'écart de propriétés mécaniques entre la matrice (bainite supérieure) et les autres constituants éventuels (bainite inférieure et martensite) est faible. Lors d'une sollicitation mécanique, les déformations se répartissent de façon homogène. Une accumulation de dislocations n'intervient pas au niveau des interfaces entre les constituants et un endommagement prématuré est évité, contrairement à ce qui peut être noté dans des structures comportant une quantité significative de ferrite primaire, phase dont la limite d'écoulement est très faible, ou de martensite à très haut niveau de résistance. De la sorte, la tôle d'acier selon l'invention présente une aptitude particulière à certains modes de déformation exigeants tels que l'expansion de trous, la sollicitation mécanique de bords découpés, le pliage.

La mise en oeuvre du procédé de fabrication d'une tôle ou pièce d'acier laminée à chaud selon l'invention est la suivante :
- On approvisionne un acier de composition selon l'invention, puis on procède à la coulée d'un demi-produit à partir de cet acier. Cette coulée peut être réalisée en lingots, ou en continu sous forme de brames d'épaisseur de l'ordre de 200mm. On peut également effectuer la coulée sous forme de brames minces de quelques dizaines de millimètres d'épaisseur, ou de bandes minces, entre cylindres d'acier contra-rotatifs.

Les demi-produits coulés sont tout d'abord portés à une température supérieure à 1150°C pour atteindre en tout point une température favorable aux déformations élevées que va subir l'acier lors du laminage.

Naturellement, dans le cas d'une coulée directe de brames minces ou de bandes minces entre cylindres contra-rotatifs, l'étape de laminage à chaud de ces demi-produits débutant à plus de 1150°C peut se faire directement après coulée si bien qu'une étape de réchauffage intermédiaire n'est pas nécessaire dans ce cas.

On lamine à chaud le demi-produit dans un domaine de température où la structure de l'acier est totalement austénitique jusqu'à une température de fin de laminage T_{FL}. La température T_{FL} est comprise préférentiellement entre 870 et 930°C pour obtenir une taille de grain adaptée à la transformation bainitique qui va suivre.

On effectue ensuite un refroidissement à une vitesse V_{R} comprise entre 75 et 200°C/s : une vitesse minimale de 75°C/s permet d'éviter la formation de ferrite proeutectoïde et de perlite, alors qu'une vitesse V_{R} inférieure ou égale à 200°C/s permet d'éviter la formation excessive de martensite.

D'une façon optimale, la vitesse V_{R} est comprise entre 80 et 150°C/s : Une vitesse minimale de 80°C/s conduit à la formation de bainite supérieure avec une taille de lattes très réduite, associée à d'excellentes propriétés mécaniques. Une vitesse inférieure à 150°C/s permet d'éviter très majoritairement la formation de martensite.

La gamme de vitesse de refroidissement selon l'invention peut être obtenue au moyen d'une pulvérisation d'eau ou d'un mélange air-eau, en fonction de l'épaisseur de la tôle, à la sortie du laminoir finisseur.
- Après cette phase de refroidissement rapide, la tôle laminée à chaud est bobinée à une température T_{bob} comprise entre 500 et 600°C. La transformation bainitique se produit pendant cette phase de bobinage ; de la sorte, on évite la formation de ferrite proeutectoïde ou de perlite causée par une température de bobinage trop élevée et on évite également la formation de constituants de trempe qui serait causée par une température de bobinage trop basse. De plus, la précipitation de carbonitrures intervenant dans cette gamme de température de bobinage permet d'obtenir un durcissement supplémentaire.

La tôle peut être utilisée à l'état nu ou revêtu. Dans ce dernier cas, le revêtement peut être par exemple un revêtement à base de zinc ou d'aluminium. Selon l'utilisation envisagée, on décape la tôle après laminage selon un procédé connu en soi, de façon à obtenir un état de surface propre à favoriser la mise oeuvre du revêtement ultérieur.

Afin d'effacer le palier observé lors d'un essai mécanique de traction, la tôle peut être éventuellement soumise à une légère déformation à froid, usuellement inférieure à 1% (« skin-pass ») La tôle est ensuite revêtue de zinc ou d'un alliage à base de zinc, par exemple par électrozingage ou par galvanisation en continu au trempé. Dans ce dernier cas, on a mis en évidence que la microstructure particulière de l'acier, composée majoritairement de bainite supérieure, est peu sensible aux conditions thermiques du traitement ultérieur de galvanisation, si bien que les caractéristiques mécaniques des tôles revêtues en continu au trempé présentent une grande stabilité même en cas de fluctuation intempestive de ces conditions. La tôle à l'état galvanisé présente donc des caractéristiques mécaniques très similaires à celles à l'état nu.

On découpe ensuite les tôles par des procédés connus en eux-mêmes de façon à obtenir des flans aptes à la mise en forme.

Les inventeurs ont également mis en évidence qu'il était possible de tirer parti de la microstructure selon l'invention pour réaliser des pièces embouties de façon particulièrement avantageuse selon le procédé suivant:
- On chauffe tout d'abord les flans définis ci-dessus à une température T comprise entre 400 et 690°C. La durée de maintien à cette température peut aller jusqu'à 15 minutes sans qu'il y ait de risque que la résistance Rm de la pièce finale ne diminue au dessous de 800MPa. La température de chauffage doit être supérieure à 400°C pour diminuer suffisamment la limite d'écoulement de l'acier et permettre l'emboutissage qui va suivre avec des efforts peu importants, et faire en sorte que le retour élastique de la pièce emboutie soit également minime ce qui permet la fabrication de pièce avec une bonne précision géométrique. Cette température est limitée à 690°C d'une part pour éviter une transformation partielle au chauffage en austénite, qui conduirait à la formation de constituants de trempe au refroidissement, d'autre part pour éviter un adoucissement de la matrice qui conduirait à une résistance inférieure à 800MPa sur la pièce emboutie.
- On effectue ensuite un emboutissage de ces flans chauffés dans une gamme de température allant de 350°C à (T-20°C) pour former une pièce que l'on refroidit jusqu'à température ambiante. On réalise de la sorte un emboutissage « à tiède » avec les effets suivants :
- On diminue la contrainte d'écoulement de l'acier. Ceci permet d'utiliser des presses d'emboutissage moins puissantes et/ou de fabriquer des pièces plus difficiles à réaliser que par emboutissage à froid.
- La gamme de température de l'emboutissage à tiède tient compte de la légère diminution de température lorsque le flan est extrait du four et transféré à la presse d'emboutissage : pour une température de chauffage de T°C, l'emboutissage peut débuter à une température de (T-20°C). La température d'emboutissage doit cependant être supérieure à 350°C afin de limiter le retour élastique et le niveau de contraintes résiduelles sur la pièce finale. Par rapport à un emboutissage à froid, cette diminution du retour élastique permet la fabrication de pièces avec une meilleure tolérance géométrique finale.
- De façon surprenante, on a découvert que la microstructure particulière des aciers selon l'invention présente une grande stabilité de propriétés mécaniques (résistance, allongement) lors de l'emboutissage à tiède : en effet, une variation de la température d'emboutissage ou de vitesse de refroidissement après emboutissage, ne conduisent pas à une modification importante de la microstructure et des précipités telles que les carbonitrures.
- Dans la limite des conditions de l'invention, une modification inopinée ou une fluctuation des paramètres de chauffage (température ou temps de maintien) ou de refroidissement (contact plus ou moins parfait de la pièce avec l'outillage) ne conduisent pas alors à un rejet des pièces ainsi produites.
- Lors du chauffage et de l'emboutissage à tiède, une modification des composés M-A éventuellement présents en faible quantité initiale ne se traduit pas par une dégradation des propriétés mécaniques. On ne note pas par exemple d'influence négative lié à une déstabilisation de l'austénite résiduelle.
- La microstructure après emboutissage à tiède est très proche de la microstructure avant emboutissage. De la sorte, si on chauffe et on emboutit à tiède non pas la totalité d'un flan, mais seulement une partie (la partie à emboutir ayant été chauffée localement par un moyen approprié, par exemple par induction) la microstructure et les propriétés de la pièce finale seront bien homogènes dans ses différentes parties.

### Exemple 1:

On a élaboré des aciers dont la composition figure au tableau ci-dessous, exprimée en pourcentage pondéral. Outre l'acier I-1 ayant servi à la fabrication de tôles selon l'invention, on a indiqué à titre de comparaison la composition d'aciers R-1 et R-2 ayant servi à la fabrication de tôles de référence.

**Tableau 1 Compositions d'aciers (% poids).**

| Acier | C (%) | Mn (%) | Si (%) | Al(%) | S(%) | P(%) | Mo (%) | Cr(%) | N(%) | V(%) | Nb (%) |
|---|---|---|---|---|---|---|---|---|---|---|---|
| I-1 | 0,070 | 1,604 | 0,218 | 0,028 | 0,002 | 0,014 | 0,313 | 0,400 | 0,006 | 0,150 | - |
| I2 | 0,072 | 1,592 | 0,204 | 0,031 | 0,003 | 0,024 | 0,200 | 0,414 | 0,006 | 0,211 | 0,017 |
| R1 | 0,125 | 1,670 | 0,205 | 0,030 | 0,002 | 0,025 | 0,307 | 0,414 | 0,004 | 0,105 | - |
| R2 | 0,102 | 1,680 | 0,204 | 0,023 | 0,002 | 0,028 | 0,315 | 0,408 | 0,007 | 0,205 | - |

| | | | | | | | | | | | |
|---|---|---|---|---|---|---|---|---|---|---|---|
| I= Selon l'invention. R= référence Valeurs soulignées : Non conforme à l'invention. | | | | | | | | | | | |

Des demi-produits correspondant aux compositions ci-dessus ont été réchauffés à 1220°C et laminés à chaud jusqu'à une épaisseur de 2,3 mm dans un domaine où la structure est entièrement austénitique. Les conditions de fabrication de ces aciers (température de fin de laminage T_{FL}, vitesse de refroidissement V_{R}, température de bobinage T_{bob}) sont indiquées au tableau 2

**Tableau 2 Conditions de fabrication.**

| Acier | T_{FL}(°C) | V_{R}(°C/s) | T_{bob}(°C) |
|---|---|---|---|
| I1 | 910 | 80 | 520 |
| I2 | 875 | 80 | 600 |
| R1 | 880 | 80 | 520 |
| R2 | 885 | 100 | 450 |

| | | | |
|---|---|---|---|
| Valeurs soulignées : non conforme à l'invention | | | |

Les propriétés mécaniques de traction obtenues (limite d'élasticité Re, résistance Rm, allongement à rupture A) ont été portées au tableau 3 ci-dessous.

**Tableau 3 : Caractéristiques mécaniques (sens long par rapport au laminage)**

| Acier | Re(MPa) | Rm (MPa) | Allongement à rupture A (%) |
|---|---|---|---|
| I1 | 820 | 880 | 11 |
| I2 | 767 | 831 | 16 |
| R1 | 740 | 835 | 8 |
| R2 | 870 | 927 | 7,5 |

| | | | |
|---|---|---|---|
| Valeurs soulignées : non conforme à l'invention | | | |

Les valeurs élevées des caractéristiques mécaniques sont obtenues aussi bien en sens long qu'en sens travers par rapport au laminage pour les aciers selon l'invention.

La microstructure de l'acier I1 illustrée à la figure 2 comprend plus de 80% de bainite supérieure, le reste étant constitué de bainite inférieure et de composés M-A. La teneur totale en martensite et en austénite résiduelle est inférieure à 5%. La taille des anciens grains austénitiques et des paquets de lattes bainitiques est d'environ 10 micromètres. La limitation de la taille des paquets de lattes et la forte désorientation entre les paquets adjacents a pour conséquence une grande résistance à la propagation d'éventuelles microfissures. Grâce à la faible différence de dureté entre les différents constituants de la microstructure, l'acier est peu sensible à l'endommagement lors de la découpe par un procédé mécanique.

La tôle d'acier R1, présentant une teneur en carbone trop élevée et une teneur en vanadium trop faible, a un allongement à rupture insuffisant. L'acier R2 présente une teneur en carbone et en phosphore trop élevée, sa température de bobinage est également trop faible. En conséquence, son allongement à rupture est également nettement inférieur à 10%.

Des joints soudés autogènes LASER ont été réalisés dans les conditions suivantes : puissance : 4,5kW, vitesse de soudage : 2,5m/mn. L'allongement en sens long des soudures LASER de l'acier I-1 est de 17%, alors qu'il est de 10 et 13% respectivement pour les aciers R-1 et R-2. Ces valeurs conduisent, particulièrement pour l'acier R1, à des difficultés lors d'emboutissage de joints soudés.

Des tôles d'acier I1 selon l'invention ont été également galvanisées dans les conditions suivantes : après chauffage à 680°C, les tôles ont été refroidies à 455°C puis revêtues au trempé en continu dans un bain de Zn à cette température et enfin refroidies à température ambiante. Les caractéristiques mécaniques des tôles galvanisées sont les suivantes : Re=824MPa, Rm=879MPa, A=12%. Ces propriétés sont pratiquement identiques à celles de la tôle non revêtue, ce qui indique que la microstructure des aciers selon l'invention est très stable vis-à-vis des cycles thermiques de galvanisation.

### Exemple 2 :

Une tôle d'acier I-1, fabriquée au moyen des paramètres définis au tableau 2 pour cet acier, a été découpée de façon à obtenir des flans. Après chauffage à des températures T de 400 ou de 690°C, maintien à ces températures pendant 7 ou 10 minutes et emboutissage à tiède à des températures respectives de 350°C ou 640°C, les pièces obtenues ont été refroidies à une vitesse V'_{R} de 25°C/s ou de 100°C/s jusqu'à la température ambiante. La vitesse V'_{R} désigne la vitesse moyenne de refroidissement entre la température T et la température ambiante. La résistance mécanique Rm des pièces ainsi obtenues est indiquée au tableau 4 :

**Tableau 4 : Résistance Rm obtenue après emboutissage à tiède dans diverses conditions**

| | Refroidissement 25°C/s | Refroidissement 100°C/s |
|---|---|---|
| Chauffage : 400°C- 7 minutes | 880 MPa | 875MPa |
| Chauffage : 400°C- 10 minutes | 875 MPa | 885MPa |
| Chauffage : 690°C-10 minutes | 810MPa | 810MPa |

Les pièces embouties selon les conditions de l'invention présentent donc une faible sensibilité à une variation des conditions de fabrication : après chauffage à 400°C, la résistance finale varie peu (10 MPa) lorsque la durée du chauffage et/ou la vitesse de refroidissement sont modifiées.

Même pour un chauffage à 690°C, la résistance de la pièce obtenue est supérieure à 800MPa.

Par rapport à la microstructure initiale, on note une faible précipitation supplémentaire de carbures. La structure reste pratiquement identique à celle de la tôle non emboutie à tiède, comme l'illustre la figure 3 relative à une pièce réchauffée à 400°C pendant 7 minutes puis emboutie à 380°C.

Ainsi, l'invention permet la fabrication de tôles ou de pièces d'aciers à matrice bainitique sans addition excessive d'éléments coûteux. Celles-ci allient une haute résistance et une ductilité élevée. Les tôles d'aciers selon l'invention sont utilisées avec profit pour la fabrication de pièces de structure ou d'éléments de renfort dans le domaine automobile et de l'industrie générale.

## Revendications

1. Tôle ou pièce d'acier laminée à chaud de résistance supérieure à 800 MPa, d'allongement à rupture supérieur à 10%, dont la composition comprend, les teneurs étant exprimées en poids :
0,050% ≤ C ≤ 0,090%
1%≤ Mn ≤ 2%
0,015% ≤ Al ≤ 0,050 %
0,1 %≤Si ≤ 0,3%
0,10% ≤ Mo ≤ 0,40%
S ≤ 0,010%
P≤ 0,025%
0,003%≤N≤0,009%
0, 12% ≤ V ≤ 0,22%
Ti≤ 0,005%
Nb≤ 0,020%
et à titre optionnel,
Cr≤ 0,45%
le reste de la composition étant constitué de fer et d'impuretés inévitables résultant de l'élaboration, la microstructure de ladite tôle ou de ladite pièce comprenant, en fraction surfacique, au moins 80% de bainite supérieure, le complément éventuel étant constitué de bainite inférieure, de martensite et d'austénite résiduelle, la somme des teneurs en martensite et en austénite résiduelle étant inférieure à 5%

2. Tôle d'acier ou pièce selon la revendication 1, **caractérisée en ce que** la composition dudit acier comprend, la teneur étant exprimée en poids :
0,050% ≤ C ≤ 0,070%

3. Tôle d'acier ou pièce selon la revendication 1, **caractérisée en ce que** la composition dudit acier comprend, la teneur étant exprimée en poids :
0,070% <C ≤ 0,090%

4. Tôle d'acier ou pièce selon l'une quelconque des revendications 1 à 3, **caractérisée en ce que** la composition dudit acier comprend, la teneur étant exprimée en poids :
1,4% ≤ Mn ≤ 1,8%

5. Tôle d'acier ou pièce selon l'une quelconque des revendications 1 à 4, **caractérisée en ce que** la composition dudit acier comprend, la teneur étant exprimée en poids :
0,020% ≤ Al ≤ 0,040 %

6. Tôle d'acier ou pièce selon l'une quelconque des revendications 1 à 5, **caractérisée en ce que** la composition dudit acier comprend, la teneur étant exprimée en poids :
0,12% ≤ V ≤ 0,16 %

7. Tôle d'acier ou pièce selon l'une quelconque des revendications 1 à 6, **caractérisée en ce que** la composition dudit acier comprend, la teneur étant exprimée en poids :
0,18% ≤ Mo ≤ 0,30 %

8. Tôle d'acier ou pièce selon l'une quelconque des revendications 1 à 7, **caractérisée en ce que** la composition dudit acier comprend, la teneur étant exprimée en poids :
Nb ≤ 0,005 %

9. Tôle d'acier ou pièce selon l'une quelconque des revendications 1 à 8, **caractérisée en ce que** la composition dudit acier comprend, la teneur étant exprimée en poids :
0,20% ≤ Cr ≤ 0,45%

10. Tôle ou pièce d'acier selon l'une quelconque des revendications 1 à 9 **caractérisée en ce que** ladite tôle ou ladite pièce est revêtue d'un revêtement à base de zinc ou à base d'aluminium.

11. Procédé de fabrication d'une tôle d'acier laminée à chaud de résistance supérieure à 800 MPa, d'allongement à rupture supérieur à 10%, selon lequel :
- on approvisionne un acier de composition selon l'une quelconque des revendications 1 à 9,
- on procède à la coulée d'un demi-produit à partir de cet acier,
- on porte ledit demi-produit à une température supérieure à 1150°C
- on lamine à chaud ledit demi-produit jusqu'à une température T_{FL} dans un domaine de température où la microstructure de l'acier est entièrement austénitique de façon à obtenir une tôle, puis
- on refroidit ladite tôle de telle sorte que la vitesse de refroidissement V_{R} soit comprise 75 et 200°C/s, puis
- on bobine ladite tôle à une température T_{bob} comprise entre 500 et 600°C

12. Procédé de fabrication d'une tôle d'acier laminée à chaud selon la revendication 11 **caractérisé en ce que** la température de fin de laminage T_{FL} est comprise entre 870 et 930°C

13. Procédé de fabrication d'une tôle d'acier laminée à chaud selon la revendication 11 ou 12 **caractérisé en ce que** la vitesse de refroidissement V_{R} est comprise entre 80 et 150°C/s

14. Procédé de fabrication selon lequel une tôle fabriquée selon l'une quelconque des revendications 11 à 13 est décapée, puis optionnellement skin-passée, puis revêtue de zinc ou d'alliage de zinc, ou bien d'aluminium ou d'alliage d'aluminium

15. Procédé de fabrication d'une tôle d'acier selon la revendication 14, **caractérisé en ce que** ledit revêtement est réalisé en continu au trempé

16. Procédé de fabrication d'une pièce emboutie à tiède, **caractérisée en ce que** :
- on approvisionne une tôle d'acier selon l'une quelconque des revendications 1 à 10, ou fabriquée par un procédé selon l'une quelconque des revendications 11 à 15, puis,
- on découpe ladite tôle pour obtenir un flan, puis
- on chauffe partiellement ou totalement ledit flan à une température T comprise entre 400 et 690°C, où l'on effectue un maintien d'une durée inférieure à 15 minutes, de façon à obtenir un flan chauffé, puis
- on emboutit ledit flan chauffé à une température comprise entre 350 et T-20°C, pour obtenir une pièce, puis
- on refroidit ladite pièce jusqu'à la température ambiante avec une vitesse V'_{R}

17. Procédé de fabrication selon la revendication 16 **caractérisé en ce que** la vitesse V'_{R} est comprise entre 25 et 100°C/s

18. Utilisation d'une tôle d'acier laminée à chaud selon l'une quelconque des revendications 1 à 10, ou fabriquée par un procédé selon l'une quelconque des revendications 11 à 17, pour la fabrication de pièces de structure ou d'éléments de renfort, dans le domaine automobile.

## Claims

1. Hot-rolled steel sheet or part having a tensile strength greater than 800 MPa and an elongation at break greater than 10%, the composition of which comprises, the contents being expressed by weight:
0.050% ≤ C ≤ 0.090%
1% ≤ Mn ≤ 2%
0.015% ≤ Al ≤ 0.050%
0.1% ≤ Si ≤ 0.3%
0.10% ≤ Mo ≤ 0.40%
S ≤ 0.010%
P ≤ 0.025%
0.003% ≤ N ≤ 0.009%
0.12% ≤ V ≤ 0.22%
Ti ≤ 0.005%
Nb ≤ 0.020%
and, optionally,
Cr ≤ 0.45%
the balance of the composition consisting of iron and inevitable impurities resulting from the smelting, the microstructure of said sheet or said part comprising, as a surface fraction, at least 80% upper bainite, the possible complement consisting of lower bainite, martensite and residual austenite, the sum of the martensite and residual austenite contents being less than 5%.

2. Steel sheet or part according to Claim 1, **characterized in that** the composition of said steel comprises, the content being expressed by weight:
0.050% ≤ C ≤ 0.070%.

3. Steel sheet or part according to Claim 1, **characterized in that** the composition of said steel comprises, the content being expressed by weight:
0.070% < C ≤ 0.090%.

4. Steel sheet or part according to any one of Claims 1 to 3, **characterized in that** the composition of said steel comprises, the content being expressed by weight:
1.4% ≤ Mn ≤ 1.8%.

5. Steel sheet or part according to any one of Claims 1 to 4, **characterized in that** the composition of said steel comprises, the content being expressed by weight:
0.020% ≤ Al ≤ 0.040%.

6. Steel sheet or part according to any one of Claims 1 to 5, **characterized in that** the composition of said steel comprises, the content being expressed by weight:
0.12% ≤ V ≤ 0.16%.

7. Steel sheet or part according to any one of Claims 1 to 6, **characterized in that** the composition of said steel comprises, the content being expressed by weight:
0.18% ≤ Mo ≤ 0.30%.

8. Steel sheet or part according to any one of Claims 1 to 7, **characterized in that** the composition of said steel comprises, the content being expressed by weight:
Nb ≤ 0.005%.

9. Steel sheet or part according to any one of Claims 1 to 8, **characterized in that** the composition of said steel comprises, the content being expressed by weight:
0.20% ≤ Cr ≤ 0.45%.

10. Steel sheet or part according to any one of Claims 1 to 9, **characterized in that** said sheet or said part is coated with a zinc-based or aluminium-based coating.

11. Process for manufacturing a hot-rolled steel sheet having a tensile strength greater than 800 MPa and an elongation at break greater than 10%, in which:
- a steel with the composition according to any one of Claims 1 to 9 is provided;
- a semi-finished product is cast from this steel;
- said semi-finished product is heated to a temperature above 1150°C;
- said semi-finished product is hot-rolled to a temperature T_{ER} in a temperature range in which the microstructure of the steel is entirely austenitic so as to obtain a sheet;
- said sheet is cooled in such a way that the cooling rate V_{c} is between 75 and 200°C/s; and then
- said sheet is coiled at a temperature T_{coil} of between 500 and 600°C.

12. Process for manufacturing a hot-rolled steel sheet according to Claim 11, **characterized in that** the end-of-rolling temperature T_{ER} is between 870 and 930°C.

13. Process for manufacturing a hot-rolled steel sheet according to Claim 11 or 12, **characterized in that** the cooling rate V_{c} is between 80 and 150°C/s.

14. Manufacturing process in which a sheet manufactured according to any one of Claims 11 to 13 is pickled, then optionally skin-passed and then coated with zinc or a zinc alloy or else with aluminium or an aluminium alloy.

15. Process for manufacturing a steel sheet according to Claim 14, **characterized in that** said coating is carried out continuously by hot-dip coating.

16. Process for manufacturing a warm-drawn part, **characterized in that**:
- a steel sheet according to any one of Claims 1 to 10, or manufactured by a process according to any one of Claims 11 to 15, is provided; then
- said sheet is cut so as to obtain a blank; then
- said blank is partly or completely heated to a temperature T of between 400 and 690°C, where it is maintained for a time of less than 15 minutes so as to obtain a heated blank; then
- said heated blank is drawn at a temperature of between 350 and T-20°C in order to obtain a part; and then
- said part is cooled down to ambient temperature at a rate V'_{c}.

17. Manufacturing process according to Claim 16, **characterized in that** the rate V'_{c} is between 25 and 100°C/s.

18. Use of a hot-rolled steel sheet according to any one of Claims 1 to 10, or manufactured by a process according to any one of Claims 11 to 17, for the manufacture of structural parts or reinforcing elements in the automotive field.

## Patentansprüche

1. Warmgewalztes Stahlblech oder -teil mit einer Festigkeit von mehr als 800 MPa, einer Reißdehnung von mehr als 10%, wobei dessen Zusammensetzung die folgenden Gehalte, ausgedrückt nach Gewicht, umfasst:
0,050 % ≤ C ≤ 0,090 %
1 % ≤ Mn ≤ 2 %
0,015 % ≤ Al ≤ 0,050 %
0,1 % ≤ Si ≤ 0,3 %
0,10 % ≤ Mo ≤ 0,40 %
S ≤ 0,010 %
P ≤ 0,025 %
0,003 % ≤ N ≤ 0,009 %
0,12 % ≤ V ≤ 0,22 %
Ti ≤ 0,005 %
Nb ≤ 0,020 %
und, möglicherweise,
Cr ≤ 0,45 %
wobei Eisen und unvermeidbare herstellungsbedingte Verunreinigungen den Rest der Zusammensetzung ausmachen, wobei die Mikrostruktur des Blechs oder des Teils, nach Oberflächenanteilen, mindestens 80 % an oberem Bainit umfasst, wobei der ergänzende Anteil gegebenenfalls aus unterem Bainit, Martensit und Restaustenit besteht, wobei die Summe der Gehalte an Martensit und an Restaustenit geringer als 5 % ist.

2. Stahlblech oder Teil nach Anspruch 1, **dadurch gekennzeichnet, dass** die Zusammensetzung des Stahls Folgendes umfasst, wobei der Gehalt nach Gewicht ausgedrückt ist:
0,050 % ≤ C ≤ 0,070 %

3. Stahlblech oder Teil nach Anspruch 1, **dadurch gekennzeichnet, dass** die Zusammensetzung des Stahls Folgendes umfasst, wobei der Gehalt nach Gewicht ausgedrückt ist:
0,070 % < C ≤ 0,090 %

4. Stahlblech oder Teil nach einem beliebigen der Ansprüche 1 bis 3, **dadurch gekennzeichnet, dass** die Zusammensetzung des Stahls Folgendes umfasst, wobei der Gehalt nach Gewicht ausgedrückt ist:
1,4 % ≤ Mn ≤1,8 %

5. Stahlblech oder Teil nach einem beliebigen der Ansprüche 1 bis 4, **dadurch gekennzeichnet, dass** die Zusammensetzung des Stahls Folgendes umfasst, wobei der Gehalt nach Gewicht ausgedrückt ist:
0,020 % ≤ Al ≤ 0,040 %

6. Stahlblech oder Teil nach einem beliebigen der Ansprüche 1 bis 5, **dadurch gekennzeichnet, dass** die Zusammensetzung des Stahls Folgendes umfasst, wobei der Gehalt nach Gewicht ausgedrückt ist:
0,12 % ≤ V ≤ 0,16 %

7. Stahlblech oder Teil nach einem beliebigen der Ansprüche 1 bis 6, **dadurch gekennzeichnet, dass** die Zusammensetzung des Stahls Folgendes umfasst, wobei der Gehalt nach Gewicht ausgedrückt ist:
0,18 % ≤ Mo ≤ 0,30 %

8. Stahlblech oder Teil nach einem beliebigen der Ansprüche 1 bis 7, **dadurch gekennzeichnet, dass** die Zusammensetzung des Stahls Folgendes umfasst, wobei der Gehalt nach Gewicht ausgedrückt ist:
Nb ≤ 0,005 %

9. Stahlblech oder Teil nach einem beliebigen der Ansprüche 1 bis 8, **dadurch gekennzeichnet, dass** die Zusammensetzung des Stahls Folgendes umfasst, wobei der Gehalt nach Gewicht ausgedrückt ist:
0,20% ≤ Cr ≤ 0,45%

10. Stahlblech oder -teil nach einem beliebigen der Ansprüche 1 bis 9, **dadurch gekennzeichnet, dass** das Blech oder das Teil mit einer Beschichtung auf Basis von Zink oder auf Basis von Aluminium beschichtet ist.

11. Verfahren zur Herstellung eines warmgewalzten Stahlblechs mit einer Festigkeit von mehr als 800 MPa, einer Reißdehnung von mehr als 10 %, wobei
- ein Stahl mit einer Zusammensetzung nach einem beliebigen der Ansprüche 1 bis 9 bereitgestellt wird,
- ein Halbzeug aus diesem Stahl gegossen wird,
- das Halbzeug auf eine Temperatur von mehr als 1150 °C gebracht wird,
- das Halbzeug bis zu einer Temperatur T_{FL} warmgewalzt wird, die in einem Temperaturbereich liegt, in welchem die Mikrostruktur des Stahls vollständig austenitisch ist, sodass ein Blech erhalten wird, woraufhin
- das Blech derart abgekühlt wird, dass die Abkühlgeschwindigkeit V_{R} im Bereich von 75 bis 200 °C/s liegt, woraufhin
- das Blech bei einer Temperatur T_{bob} im Bereich von 500 bis 600 °C aufgewickelt wird.

12. Verfahren zur Herstellung eines warmgewalzten Stahlblechs nach Anspruch 11, **dadurch gekennzeichnet, dass** die Endtemperatur des Walzvorgangs T_{FL} im Bereich von 870 bis 930 °C liegt.

13. Verfahren zur Herstellung eines warmgewalzten Stahlblechs nach Anspruch 11 oder 12, **dadurch gekennzeichnet, dass** die Abkühlgeschwindigkeit V_{R} im Bereich von 80 bis 150°C/s liegt.

14. Verfahren zur Herstellung, wobei ein Blech, das nach einem beliebigen der Ansprüche 11 bis 13 hergestellt ist, gebeizt und anschließend möglicherweise dressiert wird, woraufhin es mit Zink oder Zinklegierung oder auch mit Aluminium oder Aluminiumlegierung beschichtet wird.

15. Verfahren zur Herstellung eines Stahlblechs nach Anspruch 14, **dadurch gekennzeichnet, dass** die Beschichtung im kontinuierlichen Schmelzbadverfahren durchgeführt wird.

16. Verfahren zur Herstellung eines Teils, das bei mäßiger Wäremeeinwirkung tiefgezogen wurde, **dadurch gekennzeichnet, dass**
- ein Stahlblech nach einem beliebigen der Ansprüche 1 bis 10 bereitgestellt oder mittels eines Verfahrens nach einem beliebigen der Ansprüche 11 bis 15 hergestellt wird, woraufhin
- das Blech zugeschnitten wird, um einen Zuschnitt zu erhalten, woraufhin
- der Zuschnitt teilweise oder vollständig auf eine Temperatur T im Bereich von 400 bis 690 °C erhitzt wird, bei welcher er weniger als 15 Minuten lang gehalten wird, sodass ein erhitzter Zuschnitt erhalten wird, woraufhin
- der erhitzte Zuschnitt bei einer Temperatur im Bereich von 350 bis T-20 °C tiefgezogen wird, um ein Teil zu erhalten, woraufhin
- das Teil mit einer Geschwindigkeit V'_{R} bis auf Raumtemperatur abgekühlt wird.

17. Herstellungsverfahren nach Anspruch 16, **dadurch gekennzeichnet, dass** die Geschwindigkeit V'_{R} im Bereich von 25 bis 100 °C/s liegt.

18. Verwendung eines warmgewalzten Stahlblechs nach einem beliebigen der Ansprüche 1 bis 10, oder welches nach einem beliebigen der Ansprüche 11 bis 17 hergestellt wurden, zur Herstellung von tragenden Teilen oder von Verstärkungselementen im Kraftfahrzeugwesen.
